# EUROPÄISCHE PATENTSCHRIFT

(11) **EP 3 077 556 B1**
(45) Veröffentlichungstag und Bekanntmachung des Hinweises auf die Patenterteilung: **19.06.2019**
(21) Anmeldenummer: 14812166.8
(22) Anmeldetag: 04.12.2014
(51) Int. Cl.: C22C 5/04, C22C 32/00, C22F 1/14

(54) **VERFAHREN ZUR BEARBEITUNG EINER DISPERSIONSGEHÄRTETEN PLATINZUSAMMENSETZUNG**
PROCESS FOR TREATMENT A DISPERSION-HARDENED PLATINUM COMPOSITION
PROCÉDÉ D'USINAGE D'UN MATÉRIAU À BASE DE PLATINE RENFORCÉ PAR DISPERSION

(30) Priorität: 06.12.2013 DE 102013225187
(43) Veröffentlichungstag der Anmeldung: 12.10.2016
(73) Patentinhaber: Heraeus Deutschland GmbH & Co. KG, 63450 Hanau (DE)
(72) Erfinder: MAIER, Dirk, 63067 Offenbach (DE)
(74) Vertreter: Sterzel, Roland
(86) Internationale Anmeldenummer: PCT/EP2014/076600
(87) Internationale Veröffentlichungsnummer: WO 2015/082630

(56) Entgegenhaltungen:
- EP-A1- 1 188 844
- EP-A1- 1 295 953
- EP-A2- 0 683 240
- EP-A2- 0 947 595
- GB-A- 2 082 205

## Beschreibung

Die Erfindung betrifft ein Verfahren zur Bearbeitung einer dispersionsgehärteten Platinzusammensetzung. Ferner beschreibt die vorliegende Erfindung ein Verfahren zur Herstellung eines Produkts aus einer dispersionsgehärteten Platinzusammensetzung. Weiterhin betrifft die vorliegende Erfindung ein Produkt erhältlich aus den zuvor dargelegten Verfahren und die Verwendung solcher Platinzusammensetzungen.

Formkörper aus Platin werden vielfach in Hochtemperaturprozessen eingesetzt, bei denen das Material eine hohe Korrosionsbeständigkeit aufweisen muss. Beispielsweise werden Bauteile aus Platin in der Glasindustrie verwendet, die mechanisch belastet sind, wie zum Beispiel Rührer oder Glasfaserdüsenwannen. Nachteilig an Platin als Werkstoff ist jedoch dessen geringe mechanische Festigkeit bei hohen Temperaturen. Daher werden im Allgemeinen für die zuvor genannten Hochtemperaturprozesse dispersionsgehärtete Platinzusammensetzungen eingesetzt.

Die Herstellung und Bearbeitung dieser Materialien ist beispielsweise aus den Druckschriften GB 1 340 076 A, GB 2 082 205 A, EP 0 683 240 A2, EP 1 188 844 A1 und EP 1 964 938 A1 bekannt.

Zur Herstellung von Bauteilen aus dispersionsgehärteten Platinzusammensetzungen wird im Allgemeinen zunächst ein Barren erzeugt, der heiß gewalzt wird. Das erhaltene Halbzeug kann anschließend kalt umgeformt werden.

Ein Umformen bei niedrigen Temperaturen ermöglicht eine kostengünstige Anpassung an individuelle Vorgaben. Allerdings wurde festgestellt, dass die mechanischen Eigenschaften von dispersionsgehärteten Platinwerkstoffen insbesondere bei solchen Umformungstechniken noch nicht ausreichend gut sind oder zumindest besser sein könnten. Die Bauteile weisen für einige Anwendungen eine zu geringe Einsatzzeit auf oder müssen häufiger als gewünscht ausgetauscht werden. Dieser Austausch ist mit hohen Kosten verbunden. Eine Umformung bei hohen Temperaturen (eine sogenannte Warmumformung) ist jedoch sehr teuer und schwierig, da die hierfür benötigten Maschinen sehr aufwendig sind.

Die Aufgabe der Erfindung besteht also darin, die Nachteile des Stands der Technik zu überwinden. Insbesondere soll das Verfahren eine kostengünstige Anpassung von Bauteilen aus Platinzusammensetzungen an individuelle Bedürfnisse unter Verbesserung der mechanischen Eigenschaften ermöglichen. Gleichzeitig sollen die erhaltenen Bauteile eine lange Einsatzdauer und einen möglichst geringen Verschleiß zeigen. Ferner sollte das Verfahren einfach und kostengünstig durchführbar sein. Weiterhin sollten die umgeformten Bauteile eine gute Verarbeitbarkeit, insbesondere Schweißbarkeit aufweisen.

Die Aufgaben der Erfindung werden gelöst durch ein Verfahren zur Bearbeitung einer dispersionsgehärteten Platinzusammensetzung gekennzeichnet durch die Schritte:
- Bereitstellen eines Volumenkörpers einer dispersionsgehärteten Platinzusammensetzung mit mindestens 70 Gew.-% Platin und maximal 29,95 Gew.-% anderen Edelmetallen sowie 0,05 Gew.-% bis 0,5 Gew.-% wenigstens eines zumindest teilweise oxidierten Nicht-Edelmetalls ausgewählt aus Zirkonium, Cer, Scandium und Yttrium;
- Kaltumformen der dispersionsgehärteten Platinzusammensetzung, wobei bei der Kaltumformung die Querschnittfläche des Volumenkörpers aus der dispersionsgehärteten Platinzusammensetzung um maximal 20% reduziert wird; und
- anschließendes Durchführen einer Temperaturbehandlung des kaltumgeformten Volumenkörpers, bei der das kaltumgeformte Produkt bei zumindest 1100 °C für zumindest eine Stunde getempert wird.

Unter Querschnittsfläche im Sinne der Erfindung ist der Flächeninhalt derjenigen Fläche zu verstehen, die bei einem (gedachten) Schnitt durch den Volumenkörper gebildet wird. Die von der Querschnittsfläche aufgespannte Ebene kann, muss aber nicht, senkrecht oder im Wesentlichen senkrecht zur längsten Ausdehnung des Volumenkörpers liegen.

Die zuvor dargelegten Gewichtsprozente addieren sich auf 100%, wobei sich das Gewicht der Nicht-Edelmetalle auf das Gewicht an Metall bezieht.

Bevorzugt ist das Nicht-Edelmetall oder sind die Nicht-Edelmetalle zu wenigstens 70%, bevorzugt zu wenigstens 90% mit Sauerstoff oxidiert. Hierbei werden alle Oxidationsstufen der Nicht-Edelmetalle berücksichtigt, sodass vorzugsweise höchstens 30 Atom-%, besonders bevorzugt höchstens 10 Atom-% des Nicht-Edelmetalls als Metall, das heißt in der formalen Oxidationstufe 0 vorliegen.

Bevorzugt sind 0,05 Gew.-% bis 0,5 Gew.-%, besonders bevorzugt 0,1 Gew.-% bis 0,4 Gew.-% und speziell bevorzugt 0,15 Gew.-% bis 0,3 Gew.-% des zumindest teilweise oxidierten Nicht-Edelmetalls in der dispersionsgehärteten Platinzusammensetzung enthalten.

Hohe Anteile an Nicht-Edelmetalloxiden führen zu höheren Standzeiten der Volumenkörper bei mechanischer Belastung. Volumenkörper mit geringen Anteilen an Nicht-Edelmetalloxiden zeigen Vorteile hinsichtlich der Verarbeitbarkeit, beispielsweise Schweißbarkeit der Volumenkörper.

Im Verfahren der vorliegenden Erfindung wird ein Volumenkörper bereitgestellt. Der Begriff Volumenkörper ist hierbei umfassend zu verstehen. Bevorzugt kann ein Volumenkörper beispielsweise in Form eines Blechs, eines Rohrs oder eines Drahts ausgestaltet sein.

Die Ausdehnung des Volumenkörpers in den drei Dimensionen unterliegt hierbei keinen besonderen Begrenzungen, sondern kann entsprechend den Anforderungen gewählt werden. So können beispielsweise die bereitgestellten Bleche, Rohre oder Drähte eine Dicke im Bereich von 0,1 mm bis 10 mm, vorzugsweise 0,3 bis 5 mm aufweisen. Die Dicke bezeichnet hierbei die minimale Ausdehnung eines Volumenkörpers. Bei einem Draht ist dies der Durchmesser und bei einem Rohr die Differenz zwischen Außen- und Innenradius, die auch als Wandstärke des Rohrs bezeichnet wird.

Die erfindungsgemäß einsetzbare Platinzusammensetzung umfasst mindestens 70 Gew.-% Platin und maximal 29,95 Gew.-% andere Edelmetalle. Demgemäß kann die Zusammensetzung im Wesentlichen aus Platin und den zuvor dargelegten zumindest teilweise oxidierten Nicht-Edelmetallen bestehen. Es kann sich bei dem Platinwerkstoff also um bis auf übliche Verunreinigungen reines Platin handeln, in dem die zumindest teilweise oxidierten Nicht-Edelmetalle eingemischt sind. Weiterhin kann die Platinzusammensetzung aber auch weitere Edelmetalle umfassen, wobei die Platinzusammensetzung in diesem Fall eine Platinlegierung ist.

Es ist erfindungsgemäß vorgesehen, dass die anderen Edelmetalle ausgewählt sind aus Ruthenium, Rhodium, Gold, Palladium und Iridium.

Der bereitgestellte Volumenkörper wird gemäß dem erfindungsgemäßen Verfahren kalt umgeformt. Der Begriff "Kaltumformung" ist in der Fachwelt bekannt, wobei diese Umformung bei relativ niedrigen Temperaturen unterhalb der Rekristallisationstemperatur der Platinzusammensetzung erfolgt und insbesondere Ziehen, Pressen, Tiefziehen, Kaltwalzen, kalt Hämmern und Drücken umfasst. Eine Umformung umfasst eine Verformung des Volumenkörpers über einen großen Bereich. Vorzugsweise kann vorgesehen sein, dass der Volumenkörper über mindestens 50 %, besonders bevorzugt über mindestens 75 % und speziell bevorzugt über mindestens 95 % des Volumens einer Verformung unterzogen wird. Falls der Volumenkörper beispielsweise ein Blech ist, wird demgemäß vorzugsweise mindestens 50 %, besonders bevorzugt mindestens 75 % und speziell bevorzugt mindestens 95 % der Oberfläche des Blechs einer Kraft beziehungsweise einem Druck ausgesetzt, beispielsweise gewalzt. Die Oberfläche kann bei einem Blech vereinfacht auf die Flächen bezogen sein, die senkrecht zu der minimalen Ausdehnung des Volumenkörpers (Dicke) steht. Falls der Volumenkörper beispielsweise ein Draht oder ein Rohr ist, wird vorzugsweise mindestens 50 %, besonders bevorzugt mindestens 75 % und speziell bevorzugt mindestens 95 % der Länge des Drahts oder des Rohrs einer Kraft ausgesetzt, beispielsweise gezogen.

Erfindungswesentlich ist, dass bei der Kaltumformung nur eine relativ geringe Umformung erfolgt. Vorzugsweise wird die Querschnittfläche des Volumenkörpers aus der dispersionsgehärteten Platinzusammensetzung um maximal 20 %, besonders bevorzugt um maximal 18 % und speziell bevorzugt um maximal 15 % reduziert. Diese Werte sind auf die Querschnittfläche des Volumenkörpers bezogen, die maximal reduziert wird. Bei einem Blech, welches lediglich in einer Richtung gewalzt wird, ergibt sich die reduzierte Querschnittfläche beispielsweise aus der Dicke sowie der nicht gedehnten Ausdehnung des Volumenkörpers. Bei einem Draht oder einem Rohr ergibt sich die Reduktion der Querschnittfläche aus der Änderung des Durchmessers beziehungsweise der Wandstärke. Da das Volumen des Körpers durch die Umformung nicht verändert wird, muss bei einer Umformung auch mindestens eine Querschnittfläche vergrößert werden. Bei einem Blech, einem Rohr oder einem Draht wird bei einer Umformung beispielsweise die Länge zunehmen, so dass die Fläche in Richtung der Zunahme der Länge größer wird. Die Richtungen, in der die verformenden Kräfte wirken, greifen insbesondere parallel oder senkrecht zur Ebene an, die von der Querschnittsfläche aufgespannt wird.

In einer bevorzugten Ausführungsform ist vorgesehen, dass bei der Kaltumformung die Querschnittfläche des Volumenkörpers aus der dispersionsgehärteten Platinzusammensetzung um wenigstens 5% reduziert wird, bevorzugt um wenigstens 8 % reduziert wird und besonders bevorzugt um wenigstens 10 % reduziert wird.

Es wurde festgestellt, dass die inneren Schädigungen des dispersionsgehärteten Volumenkörpers bei Umformungen mit einer Reduzierung der Querschnittsfläche von jeweils weniger als 5 % und anschließender Glühung nicht wesentlich zu einer Verbesserung der Zeitstandsfestigkeit beitragen. Je geringfügiger die Änderung der Querschnittsfläche pro Umformschritt im genannten Bereich ist, desto geringfügiger ist die Auswirkung auf die Verbesserung der Zeitstandsfestigkeit im Vergleich zu Umformungen mit einer Reduktion der Querschnittsfläche von 5 % bis 20 %, bevorzugt von 8 % bis 18 % und speziell bevorzugt von 10 % bis 15 %.

Ferner kann vorgesehen sein, dass beim Kaltumformen ein Draht gezogen oder gepresst wird, wobei bei der Kaltumformung die Querschnittfläche des Drahts aus der dispersionsgehärteten Platinzusammensetzung um maximal 20%, besonders bevorzugt um maximal 18% und speziell bevorzugt um maximal 15% reduziert wird oder beim Kaltumformen ein Blech gewalzt, gezogen, gepresst oder gedrückt wird, wobei bei der Kaltumformung die Querschnittfläche des Blechs oder die Dicke des Blechs aus der dispersionsgehärteten Platinzusammensetzung um maximal 20%, besonders bevorzugt um maximal 18% und speziell bevorzugt um maximal 15% reduziert wird oder beim Kaltumformen ein Rohr gewalzt, gezogen oder gepresst wird, wobei bei der Kaltumformung die Querschnittsfläche des Rohrs aus der dispersionsgehärteten Platinzusammensetzung um maximal 20%, besonders bevorzugt um maximal 18% und speziell bevorzugt um maximal 15% reduziert wird.

Es kann erfindungsgemäß vorgesehen sein, dass bei der Kaltumformung im Inneren der dispersionsgehärteten Platinzusammensetzung keine Mikrorisse oder Poren entstehen oder weniger als 100 Mikrorisse und/oder weniger als 1000 Poren pro Kubikmillimeter entstehen.

Nach der Kaltumformung des Volumenkörpers wird eine Temperaturbehandlung des kaltumgeformten Volumenkörpers durchgeführt, bei der das kaltumgeformte Produkt bei zumindest 1100 °C für zumindest eine Stunde getempert wird. Das Tempern kann vorzugsweise über einen Zeitraum von mindestens 90 Minuten, bevorzugt mindestens 120 Minuten, besonders bevorzugt mindestens 150 Minuten und speziell bevorzugt mindestens 180 Minuten erfolgen. Die Temperatur bei der das Tempern durchgeführt wird, kann vorzugsweise mindestens 1200 °C, besonders bevorzugt mindestens 1250 °C, insbesondere bevorzugt mindestens 1300 °C und speziell bevorzugt mindestens 1400 °C betragen.

Ferner kann vorgesehen sein, dass bei der Temperaturbehandlung der kaltumgeformte Volumenkörper bei einer Temperatur von zumindest 1250 °C für wenigstens eine Stunde getempert wird, bevorzugt bei einer Temperatur von 1400 °C für eine bis drei Stunden getempert wird.

Je länger der Tempervorgang und je höher die Temperatur, bei der die Temperaturbehandlung durchgeführt wird ist, desto besser sind die mechanischen Eigenschaften des kaltumgeformten Formkörpers. Irgendwann läuft die Verbesserung der mechanischen Eigenschaften jedoch in eine Sättigung und es besteht die Gefahr von starkem Kornwachstum, was die mechanischen Eigenschaften wieder verschlechtert. Zudem steigen die Kosten für das Verfahren mit der Dauer und der Tempertemperatur an. Die Mindesttemperatur für den Tempervorgang liegt bei 1100 °C. Die Höchsttemperatur für den Tempervorgang liegt 20 °C unterhalb der Schmelztemperatur der jeweiligen dispersionsgehärteten Platinzusammensetzung.

Vorzugsweise kann vorgesehen sein, dass die Temperaturbehandlung oder die Temperaturbehandlungen des kaltumgeformten Volumenkörpers zum Ausheilen von Defekten des Volumenkörpers angewendet wird oder werden.

Es kann bei den erfindungsgemäßen Verfahren auch vorgesehen sein, dass mehrere Kaltumformungen nacheinander durchgeführt werden und durch die Kaltumformungen die Querschnittfläche des Volumenkörpers um mehr als 20% reduziert wird, wobei bei jeder einzelnen Kaltumformung die Querschnittfläche des Volumenkörpers aus der dispersionsgehärteten Platinzusammensetzung um maximal 20%, besonders bevorzugt um maximal 18% und speziell bevorzugt um maximal 15% reduziert wird und zwischen jeder Kaltumformung eine Temperaturbehandlung des kaltumgeformten Volumenkörpers durchgeführt wird, bei der das kaltumgeformte Produkt bei zumindest 1100 °C für wenigstens eine Stunde getempert wird.

Dabei heisst "zwischen jeder Kaltumformung", dass bevorzugt nach einer jeden Kaltumformung eine Temperaturbehandlung bei zumindest 1100 °C für wenigstens eine Stunde durchgeführt wird, so dass die Anzahl der Kaltumform-Schritte und die Anzahl der Temper-Schritte gleich ist.

Die Durchführung mehrerer Kaltumformungen und Temperaturbehandlungen hat den Vorteil, dass mit den relativ leicht und unaufwendig durchzuführenden Kaltumformungen und Temperaturbehandlungen auch größere Umformungen realisierbar sind, ohne, dass die dispersionsgehärtete Platinzusammensetzung geschwächt wird, das heißt, ohne, dass die Legierung beispielsweise in ihrer Zeitstandfestigkeit reduziert wird. Es wurde sogar überraschend gefunden, dass sich die Zeitstandsfestigkeit mit steigender Zahl der Umform- und Glühschritte zunehmend verbessert.

In einer bevorzugten Ausführungsform der Erfindung ist vorgesehen, dass bei mehreren Kaltumformungen nacheinander je einzelner Kaltumformung die Querschnittfläche des Volumenkörpers aus der dispersionsgehärteten Platinzusammensetzung um wenigstens 5% reduziert wird, bevorzugt um wenigstens 8 % reduziert wird und besonders bevorzugt um wenigstens 10 % reduziert wird.

Umformschritte, die eine nur geringfügige Reduzierung der Querschnittsfläche des dispersionsgehärteten Volumenkörpers von weniger als 5 % pro Umformschritt und anschließender Glühung umfassen, tragen nicht wesentlich zu einer Verbesserung der Zeitstandsfestigkeit bei. Je geringfügiger die Änderung der Querschnittsfläche pro Umformschritt im genannten Bereich ist, desto geringfügiger ist die Auswirkung auf die Verbesserung der Zeitstandsfestigkeit im Vergleich zu Umformungen mit einer Reduktion der Querschnittsfläche von 5 % bis 20 %. Bei mehreren Umform- und Glüh-Schritten hintereinander wird das Verfahren zudem aufwendig und dadurch unwirtschaftlich. Dies ist umso mehr der Fall, je größer die Zahl der notwendigen Umformschritte ist, um das gewünschte Endmaß des dispersionsgehärteten Volumenkörpers zu erreichen. Bevorzugt ist eine Anzahl von 8 Umformschritten, um das gewünschte Endmaß zu erhalten. Diese Anzahl von Umformschritten ist ein guter Kompromiss aus Wirtschaftlichkeit und Verbesserung der mechanischen Eigenschaften.

Vorzugsweise kann vorgesehen sein, dass bei der letzten Temperaturbehandlung nach der letzten Kaltumformung des Volumenkörpers, das kaltumgeformte Produkt bei zumindest 1550 °C für wenigstens 24 h, bei zumindest 1600 °C für wenigstens 12 Stunden, bei zumindest 1650 °C für zumindest eine Stunde getempert wird oder bei einer Temperatur von 1690 °C bis 1740 °C für zumindest 30 Minuten getempert wird.

Mit diesem letzten Schritt werden die auszuheilenden leichten Defekte der dispersionsgehärteten Platinzusammensetzung in ihrer finalen Form im Wesentlichen beseitigt und das so erzeugte Produkt weist dadurch eine sehr hohe Zeitstandfestigkeit auf.

Als Ausgangsprodukt für das vorliegende Bearbeitungsverfahren ist jede dispersionsgehärtete Platinzusammensetzung geeignet. Überraschende Vorteile ergeben sich jedoch durch den Einsatz von Halbzeugen, die im Allgemeinen einer Warmumformung unterzogen wurden. Die dispersionsgehärtete Platinzusammensetzung kann vor dem Kaltumformen mit einer Warmumformung bei einer Temperatur von mindestens 800 °C umgeformt werden, bevorzugt bei einer Temperatur von mindestens 1000 °C umgeformt werden, besonders bevorzugt bei einer Temperatur von mindestens 1250 °C umgeformt werden.

Ein weiterer Gegenstand der vorliegenden Erfindung ist ein Verfahren zur Herstellung eines Produkts aus einer dispersionsgehärteten Platinzusammensetzung, welches dadurch gekennzeichnet ist, dass vor dem Bereitstellen der dispersionsgehärteten Platinzusammensetzung diese aus einer Zusammensetzung aus mindestens 70 Gew.-% Platin und maximal 29,95 Gew.-% anderen Edelmetallen, wobei die anderen Edelmetalle ausgewählt sind aus Ruthenium, Rhodium, Gold, Palladium und Iridium, sowie 0,05 Gew.-% bis 0,5 Gew.-% wenigstens eines Nicht-Edelmetalls ausgewählt aus Zirkonium, Cer, Scandium und Yttrium durch zumindest teilweises Oxidieren des Nicht-Edelmetalls oder der Nicht-Edelmetalle hergestellt wird.

Bevorzugt wird das Nicht-Edelmetall oder werden die Nicht-Edelmetalle zu wenigstens 70 % bevorzugt zu wenigstens 90 % zu Metalloxiden umgesetzt.

Ein weiterer Gegenstand der vorliegenden Erfindung ist ein Verfahren zur Herstellung eines Produkts aus einer dispersionsgehärteten Platinzusammensetzung, welches dadurch gekennzeichnet ist, dass vor dem Bereitstellen der dispersionsgehärteten Platinzusammensetzung diese aus einer Zusammensetzung aus mindestens 70 Gew.-% Platin und maximal 29,95 Gew.-% anderen Edelmetallen sowie 0,05 Gew.-% bis 0,5 Gew.-% wenigstens eines Nicht-Edelmetalls ausgewählt aus Ruthenium, Zirkonium, Cer, Scandium und Yttrium durch zumindest teilweises Oxidieren des Nicht-Edelmetalls oder der Nicht-Edelmetalle hergestellt wird.

Bevorzugt wird das Nicht-Edelmetall oder werden die Nicht-Edelmetalle zu wenigstens 70 % bevorzugt zu wenigstens 90 % zu Metalloxiden umgesetzt.

Die Behandlung des Nicht-Edelmetalls oder der Nicht-Edelmetalle kann vorzugsweise bei einer Temperatur zwischen 600 °C und 1600 °C in oxidierender Atmosphäre erfolgen, bevorzugt zwischen 800 °C und 1000 °C in oxidierender Atmosphäre.

Das Verfahren zur Herstellung eines Produkts aus einer dispersionsgehärteten Platinzusammensetzung kann vorzugsweise mit dem zuvor beschriebenen Verfahren zur Bearbeitung und den hierin als bevorzugt beschriebenen Ausführungsformen desselben kombiniert werden.

Ein weiterer Gegenstand der vorliegenden Erfindung ist ein dispersionsgehärteter Platinwerkstoff, der mit einem Verfahren zur Bearbeitung und/oder mit einem Verfahren zur Herstellung eines Produkts aus einer dispersionsgehärteten Platinzusammensetzung erhältlich ist. Dieser Gegenstand stellt hervorragende mechanische Eigenschaften in Kombination mit einer ausgezeichneten Verarbeitbarkeit beziehungsweise einer kostengünstigen und unaufwendigen Herstellbarkeit bereit.

Erfindungsgemäß ist vorgesehen, dass ein zylindrischer Volumenkörper aus dem dispersionsgehärteten Platinwerkstoff bei einer Zug-Belastung von 9 MPa in Richtung der Länge des Volumenkörpers bei einer Temperatur von 1600 °C zumindest 40 Stunden ohne zu reißen widersteht, bevorzugt zumindest 50 Stunden ohne zu reißen widersteht, besonders bevorzugt zumindest 100 Stunden ohne zu reißen widersteht und/oder dass ein Blech aus dem dispersionsgehärteten Platinwerkstoff mit einem rechteckigen Querschnitt von 0,85 mm mal 3,9 mm und einer Länge von 140 mm, das in einer Ofenkammer bei 1650 °C auf zwei parallel angeordnete zylindrische Stäbe mit kreisrundem Querschnitt und 2 mm Durchmesser mit einem Abstand von 100 mm gelegt wird und das Blech in der Mitte mit einem Gewicht von 30 g

Ferner ist ein dispersionsgehärteter Platinwerkstoff mit den zuvor für einen zylindrischen Volumenkörper beschriebenen mechanischen Eigenschaften Gegenstand der vorliegenden Erfindung.

Vorzugsweise kann vorgesehen sein, dass der dispersionsgehärtete Platinwerkstoff 0,05 Gew.-% bis 0,4 Gew.-%, speziell bevorzugt 0,05 Gew.-% bis 0,3 Gew.-% wenigstens eines zumindest teilweise oxidierten Nicht-Edelmetalls ausgewählt aus Zirkonium, Cer, Scandium und Yttrium umfasst. Durch diese Ausgestaltung kann insbesondere ein Werkstoff mit ausgezeichneten mechanischen Eigenschaften und einer sehr guten Verarbeitbarkeit bereitgestellt werden.

In einer besonderen Ausgestaltung kann der dispersionsgehärtete Platinwerkstoff ein Blech, ein Rohr oder ein Draht oder ein aus einem Draht, Rohr und/oder Blech geformtes Produkt sein.

Ein weiterer Gegenstand der vorliegenden Erfindung ist eine Verwendung eines dispersionsgehärteten Platinwerkstoffs oder eines umgeformten Volumenkörpers aus einer Platinzusammensetzung, der mit einem erfindungsgemäßen Verfahren zur Bearbeitung und/oder mit einem erfindungsgemäßen Verfahren zur Herstellung eines Produkts aus einer dispersionsgehärteten Platinzusammensetzung erhältlich ist oder erhalten wurde, für in der Glasindustrie oder in einem Laboratorium einzusetzende Geräte.

Der Erfindung liegt die überraschende Erkenntnis zugrunde, dass es durch die geringe Kaltumformung (mit höchstens 20% Veränderung der Querschnittfläche) gelingt, nur derart schwache strukturelle Beeinträchtigungen, wie beispielsweise Kristallgitter-Versetzungen in die dispersionsgehärtete Platinzusammensetzung einzutragen, dass es mit der nachgelagerten Temperaturbehandlung gelingt, diese wieder so weit auszuheilen, dass die Stabilität der umgeformten Platinzusammensetzung deutlich höher ist, als bei bekannten Verfahren zur Kaltumformung von dispersionsgehärteten Platinzusammensetzungen. Falls stärkere Umformungen gewünscht sind können diese entweder mit einer vorgelagerten Warmumformung erreicht werden oder es werden mehrere geringe Kaltumformungen nacheinander durchgeführt, wobei zwischen jeder Kaltumformung ein Ausheilen der strukturellen Beeinträchtigung durch eine Temperaturbehandlung durchgeführt wird. Es wurde als Erkenntnis im Rahmen der vorliegenden Erfindung gefunden, dass die mechanische Schwächung kaltumgeformter dispersionsgehärteter Platinzusammensetzungen durch eine zu große Anzahl starker Defekte, wie Mikrorisse, Delaminationen der Partikel/Matrix Grenzflächen und Poren an Korngrenzen entsteht und dass diese auf einen zu hohen Umformungsgrad beziehungsweise eine zu große Verringerung der Querschnittfläche zurückzuführen sind.

Insbesondere werden durch die schonende, geringe Kaltumformung innere Schädigungen wie Mikrorisse, Delaminationen der Partikel/Matrix Grenzflächen und Poren an Korngrenzflächen vermieden, die nicht oder nur mit sehr großem Aufwand ausgeheilt werden können. Besonders schädlich sind Mikrorisse und Poren, die durch die Umformung auf den Korngrenzen entstehen, da diese die mechanische Stabilität der dispersionsgehärteten Platinzusammensetzung besonders stark beeinträchtigen. Mit dem erfindungsgemäßen Verfahren gelingt es, diese Beeinträchtigungen zu vermeiden. Dadurch ist es erstmals gelungen eine dispersionsgehärtete Platinzusammensetzung mit sehr hoher mechanischer Stabilität und ausgezeichneter Verarbeitbarkeit, insbesondere Schweißbarkeit, zu erzeugen, die ebenfalls erfindungsgemäß beansprucht wird.

Im Folgenden werden weitere Ausführungsbeispiele der Erfindung anhand von Beispielen erläutert, ohne jedoch dabei die Erfindung zu beschränken.

### Halbzeugvorstufe 1

### Herstellung einer Halbzeugvorstufe mit einer Blechstärke von 2 mm durch innere Oxidation mit Zr und Y

In Anlehnung an das in EP 1 964 938 A1 in Beispiel 1 dargelegte Verfahren wurde ein Barren mit PtRh10 (Legierung aus 90 Gew.-% Pt und 10 Gew.-% Rh) und 2200 ppm Nicht-Edelmetallen (1800 ppm Zr und 400 ppm Y) gegossen. Anschließend wurde der Barren mechanisch und thermisch behandelt. So wurde dieser auf eine Blechstärke von 2,2 mm gewalzt, dann rekristallisationsgeglüht und anschließend auf eine Blechstärke von 2 mm gewalzt. Das Blech wurde dann für 18 Tage bei 900 °C oxidiert und anschließend bei 1400 °C für 6 h duktilitätsgeglüht.

### Halbzeugvorstufe 2

### Herstellung einer Halbzeugvorstufe mit einer Blechstärke von 3 mm durch innere Oxidation mit Zr und Y

In Anlehnung an das in EP 1 964 938 A1 in Beispiel 1 dargelegte Verfahren wurde ein Barren mit PtRh10 (Legierung aus 90 Gew.-% Pt und 10 Gew.-% Rh) und 2200 ppm Nicht-Edelmetallen (1800 ppm Zr und 400 ppm Y) gegossen. Anschließend wurde der Barren mechanisch und thermisch behandelt. So wurde dieser auf eine Blechstärke von 3,3 mm gewalzt, dann rekristallisationsgeglüht und anschließend auf eine Blechstärke von 3 mm gewalzt. Das Blech wurde dann für 27 Tage bei 900 °C oxidiert und anschließend bei 1400 °C für 6 h duktilitätsgeglüht.

### Halbzeugvorstufe 3

### Herstellung einer Halbzeugvorstufe mit einer Blechstärke von 3 mm durch innere Oxidation mit Zr, Y und Sc

In Anlehnung an das in EP 1 964 938 A1 in Beispiel 1 dargelegte Verfahren wurde ein Barren mit PtRh10 (Legierung aus 90 Gew.-% Pt und 10 Gew.-% Rh) und 2120 ppm Nicht-Edelmetallen (1800 ppm Zr, 270 ppm Y und 50 ppm Sc) gegossen. Anschließend wurde der Barren mechanisch und thermisch behandelt. So wurde dieser auf eine Blechstärke von 3,3 mm gewalzt, dann rekristallisationsgeglüht und anschließend auf eine Blechstärke von 3 mm gewalzt. Das Blech wurde dann für 24 Tage bei 900 °C oxidiert und anschließend bei 1400 °C für 6 h duktilitätsgeglüht.

### Beispiel 1

Die gemäß dem zuvor dargelegten Verfahren erhaltene Halbzeugvorstufe 1 mit einer Dicke von ca. 2 mm wird gemäß der Erfindung nach folgenden Walz- und Glühschritten weiterverarbeitet.

Das Blech wurde auf 1,7 mm gewalzt und anschließend bei 1400 °C für 4 h geglüht. Danach wird das Blech auf 1,4 mm gewalzt und bei 1400 °C für 2 h geglüht. Dann wird weiter auf 1,2 mm gewalzt und erneut bei 1400 °C für 2 h geglüht. Dann wird auf 1 mm gewalzt und wieder bei 1400 °C geglüht. Danach wird auf die Endstärke von 0,85 mm gewalzt und eine Schlussglühung bei 1100 °C für 1 h durchgeführt. Die Reduktion in der Querschnittsfläche je Walz-Schritt beträgt 20 %.

### Beispiel 2

Beispiel 1 wird im Wesentlichen wiederholt, wobei jedoch nach dem Walzen auf eine Endstärke von 0,85 mm eine Schlussglühung bei 1700 °C für 1 h durchgeführt wird.

### Beispiel 3

Die gemäß dem zuvor dargelegten Verfahren erhaltene Halbzeugvorstufe 2 mit einer Dicke von ca. 3 mm wird gemäß der Erfindung nach folgenden Walz- und Glühschritten weiterverarbeitet.

Das Blech wurde auf 2,4 mm gewalzt und anschließend bei 1150 °C für 4 h geglüht. Danach wird das Blech auf 1,92 mm gewalzt und bei 1150 °C für 4 h geglüht. Dann wird auf 1,53 mm gewalzt und wiederum für 4 h bei 1150 °C geglüht. Die Walz- und Glühschritte werden noch 3 mal wiederholt, wobei zuerst auf 1,22 mm, dann auf 0,99 mm und anschließend auf 0,8 mm gewalzt wird und nach jedem Walz-Schritt für 4 h bei 1150 °C geglüht wird. Die Reduktion in der Querschnittsfläche je Walz-Schritt beträgt 20 %.

### Beispiel 4

Die gemäß dem zuvor dargelegten Verfahren erhaltene Halbzeugvorstufe 2 mit einer Dicke von ca. 3 mm wird gemäß der Erfindung nach folgenden Walz- und Glühschritten weiterverarbeitet.

Das Blech wurde auf 2,4 mm gewalzt und anschließend bei 1300 °C für 4 h geglüht. Danach wird das Blech auf 1,92 mm gewalzt und bei 1300 °C für 4 h geglüht. Dann wird auf 1,53 mm gewalzt und wiederum für 4 h bei 1300 °C geglüht. Die Walz- und Glühschritte werden noch 3 mal wiederholt, wobei zuerst auf 1,22 mm, dann auf 0,99 mm und anschließend auf 0,8 mm gewalzt wird und nach jedem Walz-Schritt für 4 h bei 1300 °C geglüht wird. Die Reduktion in der Querschnittsfläche je Walz-Schritt beträgt 20 %.

### Beispiel 5

Die gemäß dem zuvor dargelegten Verfahren erhaltene Halbzeugvorstufe 2 mit einer Dicke von ca. 3 mm wird gemäß der Erfindung nach folgenden Walz- und Glühschritten weiterverarbeitet.

Das Blech wurde auf 2,4 mm gewalzt und anschließend bei 1400 °C für 4 h geglüht. Danach wird das Blech auf 1,92 mm gewalzt und bei 1400 °C für 4 h geglüht. Dann wird auf 1,53 mm gewalzt und wiederum für 4 h bei 1400 °C geglüht. Die Walz- und Glühschritte werden noch 3 mal wiederholt, wobei zuerst auf 1,22 mm, dann auf 0,99 mm und anschließend auf 0,8 mm gewalzt wird und nach jedem Walz-Schritt für 4 h bei 1400 °C geglüht wird. Die Reduktion in der Querschnittsfläche je Walz-Schritt beträgt 20 %.

### Beispiel 6

Die gemäß dem zuvor dargelegten Verfahren erhaltene Halbzeugvorstufe 2 mit einer Dicke von ca. 3 mm wird gemäß der Erfindung nach folgenden Walz- und Glühschritten weiterverarbeitet.

Das Blech wurde auf 2,55 mm gewalzt und anschließend bei 1400 °C für 4 h geglüht. Danach wird das Blech auf 2,16 mm gewalzt und bei 1400 °C für 4 h geglüht. Dann wird auf 1,84 mm gewalzt und wiederum für 4 h bei 1400 °C geglüht. Die Walz- und Glühschritte werden noch 5 mal wiederholt, wobei zuerst auf 1,56 mm, dann auf 1,33 mm, dann auf 1,13 mm, dann auf 0,96 mm und anschließend auf 0,8 mm gewalzt wird und nach jedem Walz-Schritt für 4 h bei 1400 °C geglüht wird. Die Reduktion in der Querschnittsfläche je Walz-Schritt beträgt 15 %.

### Beispiel 7

Die gemäß dem zuvor dargelegten Verfahren erhaltene Halbzeugvorstufe 3 mit einer Dicke von ca. 3 mm wird gemäß der Erfindung nach folgenden Walz- und Glühschritten weiterverarbeitet.

Das Blech wurde auf 2,4 mm gewalzt und anschließend bei 1150 °C für 4 h geglüht. Danach wird das Blech auf 1,92 mm gewalzt und bei 1150 °C für 4 h geglüht. Dann wird auf 1,53 mm gewalzt und wiederum für 4 h bei 1150 °C geglüht. Die Walz- und Glühschritte werden noch 3 mal wiederholt, wobei zuerst auf 1,22 mm, dann auf 0,99 mm und anschließend auf 0,8 mm gewalzt wird und nach jedem Walz-Schritt für 4 h bei 1150 °C geglüht wird. Die Reduktion in der Querschnittsfläche je Walz-Schritt beträgt 20 %.

### Beispiel 8

Die gemäß dem zuvor dargelegten Verfahren erhaltene Halbzeugvorstufe 3 mit einer Dicke von ca. 3 mm wird gemäß der Erfindung nach folgenden Walz- und Glühschritten weiterverarbeitet.

Das Blech wurde auf 2,55 mm gewalzt und anschließend bei 1400 °C für 4 h geglüht. Danach wird das Blech auf 2,16 mm gewalzt und bei 1400 °C für 4 h geglüht. Dann wird auf 1,84 mm gewalzt und wiederum für 4 h bei 1400 °C geglüht. Die Walz- und Glühschritte werden noch 5 mal wiederholt, wobei zuerst auf 1,56 mm, dann auf 1,33 mm, dann auf 1,13 mm, dann auf 0,96 mm und anschließend auf 0,8 mm gewalzt wird und nach jedem Walz-Schritt für 4 h bei 1400 °C geglüht wird. Die Reduktion in der Querschnittsfläche je Walz-Schritt beträgt 15 %.

### Beispiel 9

Die gemäß dem zuvor dargelegten Verfahren erhaltene Halbzeugvorstufe 3 mit einer Dicke von ca. 3 mm wird gemäß der Erfindung nach folgenden Walz- und Glühschritten weiterverarbeitet.

Das Blech wurde auf 2,7 mm gewalzt und anschließend bei 1400 °C für 4 h geglüht. Danach wird das Blech auf 2,43 mm gewalzt und bei 1400 °C für 4 h geglüht. Dann wird auf 2,19 mm gewalzt und wiederum für 4 h bei 1400 °C geglüht. Die Walz- und Glühschritte werden noch 9 mal wiederholt, wobei zuerst auf 1,97 mm, dann auf 1,77 mm, dann auf 1,60 mm, dann auf 1,44 mm, dann auf 1,29 mm, dann auf 1,16 mm, dann auf 1,05 mm, dann auf 0,94 mm und anschließend auf 0,85 mm gewalzt wird und nach jedem Walz-Schritt für 4 h bei 1400 °C geglüht wird. Die Reduktion in der Querschnittsfläche je Walz-Schritt beträgt 10 %.

### Beispiel 10

Beispiel 9 wird im Wesentlichen wiederholt, wobei jedoch nach dem Walzen auf eine Endstärke von 0,85 mm eine Schlussglühung bei 1700 °C für 1 h durchgeführt wird.

### Beispiel 11

Die gemäß dem zuvor dargelegten Verfahren erhaltene Halbzeugvorstufe 3 mit einer Dicke von ca. 3 mm wird gemäß der Erfindung nach folgenden Walz- und Glühschritten weiterverarbeitet.

Das Blech wurde bei 1100 °C (Warmumformung) auf 1,5 mm gewalzt und anschließend bei 1400 °C für 4 h geglüht. Danach wird das Blech auf 1,2 mm gewalzt (1. Kaltumformung) und anschließend bei 1250 °C für 4 h geglüht. Dann wird 1,02 mm gewalzt (2. Kaltumformung) und anschließend wiederum bei 1250 °C for 4 h geglüht. Die Walz- und Glühschritte werden noch 3 mal wiederholt, wobei zuerst auf 0,94 mm (3. Kaltumformung), dann auf 0,86 mm (4. Kaltumformung) und anschließend auf 0,8 mm (5. Kaltumformung) gewalzt wird und nach jedem Walz-Schritt für 4 h bei 1250 °C geglüht wird. Die Reduktion in der Querschnittsfläche beträgt beim Warmumformschritt 50 %, bei den Kaltumformschritten zunächst 20 %, dann 15 % und danach jeweils 8 %.

### Vergleichsbeispiel 1

Die gemäß dem zuvor dargelegten Verfahren erhaltene Halbzeugvorstufe 1 mit einer Dicke von ca. 2 mm wird gemäß einem üblichen Verfahren weiterverarbeitet. Hierzu wird das Blech direkt an 1 mm gewalzt und bei 1000 °C geglüht. Danach wird auf 0,85 mm gewalzt und eine Schlussglühung bei 1000 °C für 1 h durchgeführt.

### Vergleichsbeispiel 2

Die gemäß dem zuvor dargelegten Verfahren erhaltene Halbzeugvorstufe 2 mit einer Dicke von ca. 3 mm wird gemäß einem üblichen Verfahren weiterverarbeitet. Hierzu wird das Blech auf 1,5 mm gewalzt und bei 1400 °C für 4 h geglüht. Danach wird auf 0,8 mm gewalzt. Die Reduktion in der Querschnittsfläche je Walz-Schritt beträgt 50 %.

### Vergleichsbeispiel 3

Die gemäß dem zuvor dargelegten Verfahren erhaltene Halbzeugvorstufe 3 mit einer Dicke von ca. 3 mm wird gemäß einem üblichen Verfahren weiterverarbeitet. Hierzu wird das Blech auf 1,5 mm gewalzt und bei 1400 °C für 4 h geglüht. Danach wird auf 0,8 mm gewalzt. Die Reduktion in der Querschnittsfläche je Walz-Schritt beträgt 50 %.

### Mechanische Eigenschaften der erhaltenen Platinwerkstoffe

### Zeitstandfestigkeiten gemäß Bruchtest:

Zur Messung der Zeitstandfestigkeit wird an einer Blechprobe mit einem Querschnitt von 0,85 mm x 3,9 mm und einer Länge von 120 mm (Beispiele 1, 2, 9, 10 und Vergleichsbeispiel 1) bzw. 0,8 mm x 3,9 mm und einer Länge von 120 mm (Beispiele 3, 4, 5, 6, 7, 8, 11 und Vergleichsbeispiele 2 und 3) ein Gewicht angehängt, das der gewünschten Belastung in MPa für den genannten Querschnitt entspricht. Die Probe wird durch Stromfluss auf Temperatur gebracht und per Pyrometermessung auf die gewünschte Temperatur konstant geregelt. Die Zeit bis zum Bruch der Probe wird bestimmt und gibt die Zeitstandfestigkeit an.

**Tabelle 1: Zeitstandfestigkeit bis zum Bruch bei 1600 °C und 9 MPa Belastung**

| | |
|---|---|
| Vergleichsbeispiel 1 | 20 h |
| Vergleichsbeispiel 2 | 35 h |
| Vergleichbeispiel 3 | 30 h |
| Beispiel 1 | 50 h |
| Beispiel 2 | >120 h |
| Beispiel 3 | >100 h |
| Beispiel 4 | >100 h |
| Beispiel 5 | >100 h |
| Beispiel 6 | >100 h |
| Beispiel 7 | >100 h |
| Beispiel 8 | >100 h |
| Beispiel 9 | >100 h |
| Beispiel 10 | >120 h |
| Beispiel 11 | >100 h |

### Zeitstandfestigkeiten gemäß Saggingtest

Eine weitere Methode zur Abschätzung der Zeitstandfestigkeit ist der Saggingtest. Hierfür werden Bleche mit einem Querschnitt von 0,85 mm x 10 mm und einer Länge von 140 mm (Beispiele 1, 2, 9, 10 und Vergleichsbeispiel 1) bzw. mit einem Querschnitt von 0,8 mm x 10 mm und einer Länge von 140 mm (Beispiele 3, 4, 5, 6, 7, 8, 11 und Vergleichsbeispiele 2 und 3) auf zwei parallele Keramikstäbe mit einem Abstand von 100 mm gelegt und in der Mitte mit Gewicht von 30 g belastet. Die Probenanordnung wird im Kammerofen auf 1650 °C erhitzt und nach 40 h die Durchbiegung der Proben gemessen.

**Tabelle 2: Zeitstandfestigkeit gemäß Saggingtest**

| | |
|---|---|
| Vergleichsbeispiel 1 | Durchbiegung >40 mm |
| Vergleichsbeispiel 2 | Durchbiegung 35 mm |
| Vergleichsbeispiel 3 | Durchbiegung 37 mm |
| Beispiel 1 | Durchbiegung 18 mm |
| Beispiel 2 | Durchbiegung <12 mm |
| Beispiel 3 | Durchbiegung 18 mm |
| Beispiel 4 | Durchbiegung 17 mm |
| Beispiel 5 | Durchbiegung 18 mm |
| Beispiel 6 | Durchbiegung 16 mm |
| Beispiel 7 | Durchbiegung 17 mm |
| Beispiel 8 | Durchbiegung 17 mm |
| Beispiel 9 | Durchbiegung 16 mm |
| Beispiel 10 | Durchbiegung 10 mm |
| Beispiel 11 | Durchbiegung 16 mm |

Die zuvor dargelegten Beispiele zeigen, dass durch die erfindungsgemäßen Maßnahmen eine überraschende Verbesserung der mechanischen Eigenschaften erreicht werden kann, wobei diese Verbesserung zusätzlich durch einen Temperschritt bei einer Temperatur oberhalb von 1100 °C, insbesondere oberhalb von 1500 °C erhöht werden kann.

Die in der voranstehenden Beschreibung, sowie den Ansprüchen und Ausführungsbeispielen offenbarten Merkmale der Erfindung können sowohl einzeln, als auch in jeder beliebigen Kombination für die Verwirklichung der Erfindung in ihren verschiedenen Ausführungsformen wesentlich sein.

## Patentansprüche

1. Verfahren zur Bearbeitung einer dispersionsgehärteten Platinzusammensetzung **gekennzeichnet durch** die Schritte: Bereitstellen eines Volumenkörpers einer dispersionsgehärteten Platinzusammensetzung mit mindestens 70 Gew.-% Platin und maximal 29,95 Gew.-% anderen Edelmetallen, wobei die anderen Edelmetalle ausgewählt sind aus Ruthenium, Rhodium, Gold, Palladium und Iridium, sowie 0,05 Gew.-% bis 0,5 Gew.-% wenigstens eines zumindest teilweise oxidierten Nicht-Edelmetalls ausgewählt aus Zirkonium, Cer, Scandium und Yttrium; Kaltumformen der dispersionsgehärteten Platinzusammensetzung, wobei bei der Kaltumformung die Querschnittfläche des Volumenkörpers aus der dispersionsgehärteten Platinzusammensetzung um maximal 20% reduziert wird; und anschließendes Durchführen einer Temperaturbehandlung des kaltumgeformten Volumenkörpers, bei der das kaltumgeformte Produkt bei zumindest 1100 °C für zumindest eine Stunde getempert wird.

2. Verfahren nach Anspruch 1, **dadurch gekennzeichnet, dass** vor dem Kaltumformen die dispersionsgehärtete Platinzusammensetzung mit einer Warmumformung bei einer Temperatur von mindestens 800 °C umgeformt wird, bevorzugt bei einer Temperatur von mindestens 1000 °C umgeformt wird, besonders bevorzugt bei einer Temperatur von mindestens 1250 °C umgeformt wird.

3. Verfahren nach Anspruch 1 oder 2, **dadurch gekennzeichnet, dass** mehrere Kaltumformungen nacheinander durchgeführt werden und durch die Kaltumformungen die Querschnittfläche des Volumenkörpers um mehr als 20% reduziert wird, wobei bei jeder einzelnen Kaltumformung die Querschnittfläche des Volumenkörpers aus der dispersionsgehärteten Platinzusammensetzung um maximal 20% reduziert wird und zwischen jeder Kaltumformung eine Temperaturbehandlung des kaltumgeformten Volumenkörpers durchgeführt wird, bei der das kaltumgeformte Produkt bei zumindest 1100 °C für wenigstens eine Stunde getempert wird.

4. Verfahren nach einem der vorangehenden Ansprüche, **dadurch gekennzeichnet, dass** bei der letzten Temperaturbehandlung nach der letzten Kaltumformung des Volumenkörpers, das kaltumgeformte Produkt bei zumindest 1550 °C für wenigstens 24 h, bei zumindest 1600 °C für wenigstens 12 Stunden, bei zumindest 1650 °C für zumindest eine Stunde getempert wird oder bei einer Temperatur von 1690 °C bis 1740° C für zumindest 30 Minuten getempert wird.

5. Verfahren nach einem der vorangehenden Ansprüche, **dadurch gekennzeichnet, dass** beim Kaltumformen ein Draht gezogen oder gepresst wird, wobei bei der Kaltumformung die Querschnittfläche des Drahts aus der dispersionsgehärteten Platinzusammensetzung um maximal 20% reduziert wird oder beim Kaltumformen ein Blech gewalzt, gezogen, gepresst oder gedrückt wird, wobei bei der Kaltumformung die Querschnittfläche des Blechs oder die Dicke des Blechs aus der dispersionsgehärteten Platinzusammensetzung um maximal 20% reduziert wird oder beim Kaltumformen ein Rohr gewalzt, gezogen oder gepresst wird, wobei bei der Kaltumformung die Querschnittfläche des Rohrs aus der dispersionsgehärteten Platinzusammensetzung um maximal 20% reduziert wird.

6. Verfahren nach einem der vorangehenden Ansprüche, **dadurch gekennzeichnet, dass** das Kaltumformen bei einer Temperatur von 500 °C oder weniger durchgeführt wird.

7. Verfahren nach einem der vorangehenden Ansprüche, **dadurch gekennzeichnet, dass** die Temperaturbehandlung oder die Temperaturbehandlungen des kaltumgeformten Volumenkörpers zum Ausheilen von Defekten des Volumenkörpers angewendet wird oder werden.

8. Verfahren nach einem der vorangehenden Ansprüche, **dadurch gekennzeichnet, dass** bei der Temperaturbehandlung der kaltumgeformte Volumenkörper bei einer Temperatur von zumindest 1250 °C für wenigstens eine Stunde getempert wird, bevorzugt bei einer Temperatur von 1400 °C für eine bis drei Stunden getempert wird.

9. Verfahren zur Herstellung eines Produkts aus einer dispersionsgehärteten Platinzusammensetzung mit einem Verfahren nach einem der vorangehenden Ansprüche, **dadurch gekennzeichnet, dass** vor dem Bereitstellen der dispersionsgehärteten Platinzusammensetzung diese aus einer Zusammensetzung aus mindestens 70 Gew.-% Platin und maximal 29,95 Gew.-% anderen Edelmetallen, wobei die anderen Edelmetalle ausgewählt sind aus Ruthenium, Rhodium, Gold, Palladium und Iridium, sowie 0,05 Gew.-% bis 0,5 Gew.-% wenigstens eines Nicht-Edelmetalls ausgewählt aus Zirkonium, Cer, Scandium und Yttrium durch zumindest teilweises Oxidieren des Nicht-Edelmetalls oder der Nicht-Edelmetalle hergestellt wird.

10. Verfahren nach Anspruch 9, **dadurch gekennzeichnet, dass** die Behandlung des Nicht-Edelmetalls oder der Nicht-Edelmetalle bei einer Temperatur zwischen 600 °C und 1600 °C in oxidierender Atmosphäre erfolgt, bevorzugt zwischen 800 °C und 1000 °C in oxidierender Atmosphäre erfolgt.

11. Dispersionsgehärteter Platinwerkstoff, **dadurch gekennzeichnet, dass** der dispersionsgehärtete Platinwerkstoff mit einem Verfahren nach einem der Ansprüche 1 bis 8 oder mit einem Verfahren nach Anspruch 9 oder 10 erhältlich ist, **dadurch gekennzeichnet, dass** ein zylindrischer Volumenkörper aus dem dispersionsgehärteten Platinwerkstoff bei einer Zug-Belastung von 9 MPa in Richtung der Länge des Volumenkörpers bei einer Temperatur von 1600 °C zumindest 40 Stunden ohne zu reißen widersteht und/oder dass ein Blech aus dem dispersionsgehärteten Platinwerkstoff mit einem rechteckigen Querschnitt von 0,85 mm mal 3,9 mm und einer Länge von 140 mm, das in einer Ofenkammer bei 1650 °C auf zwei parallel angeordnete zylindrische Stäbe mit kreisrundem Querschnitt und 2 mm Durchmesser mit einem Abstand von 100 mm gelegt wird und das Blech in der Mitte mit einem Gewicht von 30 g belastet wird, nach 40 Stunden weniger als 40 mm durchgebogen ist.

12. Dispersionsgehärteter Platinwerkstoff nach Anspruch 11, **dadurch gekennzeichnet, dass** ein zylindrischer Volumenkörper aus dem dispersionsgehärteten Platinwerkstoff bei einer Zug-Belastung von 9 MPa in Richtung der Länge des Volumenkörpers bei einer Temperatur von 1600 °C zumindest 50 Stunden ohne zu reißen widersteht, besonders bevorzugt zumindest 100 Stunden ohne zu reißen widersteht und/oder dass ein Blech aus dem dispersionsgehärteten Platinwerkstoff mit einem rechteckigen Querschnitt von 0,85 mm mal 3,9 mm und einer Länge von 140 mm, das in einer Ofenkammer bei 1650 °C auf zwei parallel angeordnete zylindrische Stäbe mit kreisrundem Querschnitt und 2 mm Durchmesser mit einem Abstand von 100 mm gelegt wird und das Blech in der Mitte mit einem Gewicht von 30 g belastet wird, nach 40 Stunden weniger als 30 mm durchgebogen ist, besonders bevorzugt weniger als 20 mm durchgebogen ist, ganz besonders bevorzugt weniger als 14 mm durchgebogen ist.

13. Dispersionsgehärteter Platinwerkstoff nach einem der Ansprüche 11 oder 12, **dadurch gekennzeichnet, dass** der dispersionsgehärtete Platinwerkstoff ein Blech, ein Rohr oder ein Draht oder ein aus einem Draht, Rohr und/oder Blech geformtes Produkt ist.

14. Dispersionsgehärteter Platinwerkstoff nach einem der Ansprüche 11 bis 13, **dadurch gekennzeichnet, dass** der dispersionsgehärtete Platinwerkstoff 0,05 Gew.-% bis 0,3 Gew.-% wenigstens eines zumindest teilweise oxidierten Nicht-Edelmetalls ausgewählt aus Zirkonium, Cer, Scandium und Yttrium umfasst.

15. Verwendung eines dispersionsgehärteten Platinwerkstoffs nach einem der Ansprüche 11 bis 14 oder mit einem Verfahren nach den Ansprüchen 1 bis 8 bearbeiteten dispersionsgehärteten Platinwerkstoffs oder nach Anspruch 9 oder 10 hergestellten dispersionsgehärteten Platinwerkstoffs für in der Glasindustrie oder in einem Laboratorium einzusetzende Geräte.

## Claims

1. A method for processing a dispersion-hardened platinum composition, **characterized by** the steps:
providing a three-dimensional body of a dispersion-hardened platinum composition comprising at least 70% by weight platinum, maximally 29.95% by weight other precious metals, wherein the other precious metals are selected from ruthenium, rhodium, gold, palladium and iridium, and 0.05% by weight to 0.5% by weight of at least one partially-oxidized non-precious metal selected from zirconium, cerium, scandium, and yttrium;
cold forming the dispersion-hardened platinum composition, wherein a cross-sectional area of the three-dimensional body is reduced by maximally 20% during the cold forming; and
subsequently performing a temperature treatment on the cold-formed three-dimensional body by tempering at a temperature of at least 1,100 °C for at least one hour.

2. The method according to claim 1, **characterized in**
before the cold forming step, forming the dispersion-hardened platinum composition by a hot forming process at a temperature of at least 800 °C, preferably at a temperature of at least 1,000 °C, particular preferably at a temperature of at least 1,250 °C.

3. The method according to claim 1 or 2, **characterized in that**
multiple consecutive cold forming steps are performed and the cross-sectional area of the three-dimensional body is reduced by more than 20% by the cold forming steps, wherein each individual cold forming step reduces a cross-sectional area of the three-dimensional body by maximally 20%, and wherein a temperature treatment is performed on the cold-formed three-dimensional body between each cold forming step by tempering at a temperature of at least 1,100 °C for at least one hour.

4. The method according any one of the preceding claims, **characterized in that**
the tempering comprises tempering at a temperature of at least 1,550 °C for at least 24 hours, at a temperature of at least 1,600 °C for at least 12 hours, at a temperature of at least 1,650 °C for at least one hour, or at a temperature of 1,690 °C to 1,740 °C for at least 30 minutes during the last temperature treatment after the last cold forming step.

5. The method according any one of the preceding claims, **characterized in that**
the cold forming comprises drawing or pressing a wire of the dispersion-hardened platinum composition, wherein a cross-sectional area of the wire is reduced by maximally 20% during the cold forming step, or
the cold forming comprises drawing, pressing, pushing or rolling a sheet of the dispersion-hardened platinum composition, wherein a cross-sectional area of the sheet or the thickness of the sheet is reduced by maximally 20% during the cold forming step, or
the cold forming comprises drawing, pressing or rolling a tube of the dispersion-hardened platinum composition, wherein a cross-sectional area of the tube is reduced by maximally 20% during the cold forming step.

6. The method according any one of the preceding claims, **characterized in that** the cold forming is performed at a temperature of 500 °C or less.

7. The method according any one of the preceding claims, **characterized in that** the temperature treatment or the temperature treatments of the cold-formed three-dimensional body heals defects of the three-dimensional body.

8. The method according any one of the preceding claims, **characterized in that** the tempering of the cold-formed three-dimensional body is performed at a temperature of at least 1,250 °C for at least one hour, preferably at a temperature of at least 1,400 °C for between one and three hours.

9. A method for preparing a product from a dispersion-hardened platinum material according any one of the preceding claims, **characterized in that** before providing of the three-dimensional body of a dispersion-hardened platinum composition, the dispersion-hardened platinum composition is manufactured from a composition comprising at least 70% by weight platinum, maximally 29.95% by weight other precious metals, wherein the other precious metals are selected from ruthenium, rhodium, gold, palladium and iridium, and 0.05% by weight to 0.5% by weight of at least one non-precious metal selected from zirconium, cerium, scandium, and yttrium by at least partially oxidation of the at least one non-precious metal or the non-precious metals.

10. A method according to claim 9, **characterized in that**
the oxidation of the at least one non-precious metal is performed at a temperature between 600 °C and 1,600 °C in an oxidizing atmosphere, preferably at a temperature between 800 °C and 1,000 °C in an oxidizing atmosphere.

11. A dispersion-hardened platinum material, **characterized in that** the dispersion-hardened platinum material is produced by a method according to any one of claims 1 to 8 or by a method according to claim 9 or 10, **characterized in that** a cylindrical volume body of the dispersion-hardened platinum material withstands at least 40 hours without tearing at a temperature of 1,600°C at a tensile load of 9 MPa in the direction of the length of the volume body and/or that a sheet of the dispersion-hardened platinum material with a rectangular cross-section of 0.85 mm by 3.9 mm and a length of 140 mm, which is placed in a furnace chamber at 1,650 °C on two parallel cylindrical bars of circular cross-section and 2 mm in diameter at a distance of 100 mm and which are loaded in the center with a weight of 30 g, is bent after 40 hours less than 40 mm.

12. The dispersion-hardened platinum material according to claim 11, **characterized in that** a cylindrical volume body of the dispersion-hardened platinum material withstands at least 50 hours without tearing, preferably at least 100 hours without tearing, at a temperature of 1,600°C at a tensile load of 9 MPa in the direction of the length of the volume body and/or that a sheet of the dispersion-hardened platinum material with a rectangular cross-section of 0.85 mm by 3.9 mm and a length of 140 mm, which is placed in a furnace chamber at 1,650 °C on two parallel cylindrical bars of circular cross-section and 2 mm in diameter at a distance of 100 mm and which are loaded in the center with a weight of 30 g, is bent after 40 hours less than 30 mm, preferably less than 20 mm, particular preferably less than 14 mm.

13. The dispersion-hardened platinum material according to claim 11 or 12, **characterized in that**
the dispersion-hardened platinum material is a sheet, a tube or a wire or a product made from a sheet, a tube or a wire.

14. The dispersion-hardened platinum material according to any one of claims 11 to 13, **characterized in that**
the dispersion-hardened platinum material comprises from 0.05% by weight to 0.3% by weight of at least one at least partially oxidized non-precious metal selected from zirconium, cerium, scandium, and yttrium.

15. Use of a dispersion-hardened platinum material according to any one of claims 11 to 14 or of a dispersion-hardened platinum material processed by a process according to any one of claims 1 to 8 or of a product prepared from a dispersion-hardened platinum material according to claim 9 or 10 for an apparatus to be used in the glass industry or in a laboratory.

## Revendications

1. Procédé de traitement d'une composition de platine durcie par dispersion **caractérisé par** les étapes : de préparation d'un corps volumique d'une composition de platine durcie par dispersion avec au moins 70 % en poids de platine et au maximum 29,95 % en poids d'autres métaux nobles, où les autres métaux nobles sont choisis parmi le ruthénium, le rhodium, l'or, le palladium et l'iridium, ainsi que de 0,05 % en poids à 0,5 % en poids d'au moins un métal non noble au moins partiellement oxydé choisi parmi le zirconium, le cérium, le scandium et l'yttrium ; de transformation à froid de la composition de platine durcie par dispersion, où la surface de la section transversale du corps volumique à base de la composition de platine durcie par dispersion est réduite d'au maximum 20 % lors de la transformation à froid ; et d'exécution ultérieure d'un traitement thermique du corps volumique transformé à froid dans lequel le produit transformé à froid est conditionné thermiquement à au moins 1100 °C pendant au moins une heure.

2. Procédé selon la revendication 1, **caractérisé en ce que** la composition de platine durcie par dispersion est transformée avec une transformation thermique à une température d'au moins 800 °C avant la transformation à froid, est transformée de préférence à une température d'au moins 1000 °C, de manière particulièrement préférée, est transformée à une température d'au moins 1250 °C.

3. Procédé selon la revendication 1 ou la revendication 2, **caractérisé en ce que** plusieurs transformations à froid sont exécutées les unes après les autres et la surface de la section transversale du corps volumique est réduite de plus de 20 % par les transformations à froid, où la surface de la section transversale du corps volumique à base de la composition de platine durcie par dispersion est réduite d'au maximum 20 % lors de chaque transformation à froid individuelle et un traitement thermique du corps volumique transformé à froid est effectué entre chaque transformation à froid, dans lequel le produit transformé à froid est conditionné thermiquement à au moins 1100 °C pour au moins une heure.

4. Procédé selon l'une des revendications précédentes, **caractérisé en ce que**, lors du dernier traitement thermique après la dernière transformation à froid du corps volumique, le produit transformé à froid est conditionné thermiquement à au moins 1550 °C pour au moins 24 h, à au moins 1600 °C pour au moins 12 heures, à au moins 1650 °C pour au moins une heure ou est conditionné thermiquement à une température de 1690 °C à 1740 °C pour au moins 30 minutes.

5. Procédé selon l'une des revendications précédentes, **caractérisé en ce que**, lors de la transformation à froid, un fil est tiré ou pressé, où, lors de la transformation à froid, la surface de la section transversale du fil à base de la composition de platine durcie par dispersion est réduite au maximum de 20 %, ou une tôle est laminée, étirée, pressée ou comprimée lors de la transformation à froid, où, lors de la transformation à froid, la surface de la section transversale de la tôle ou l'épaisseur de la tôle à base de la composition de platine durcie par dispersion est réduite au maximum de 20 %, ou un tube est laminé, étiré ou pressé lors de la transformation à froid, où la surface de la section transversale du tube à base de la composition de platine durcie par dispersion est réduite au maximum de 20 % lors de la transformation à froid.

6. Procédé selon l'une des revendications précédentes, **caractérisé en ce que** la transformation à froid est effectuée à une température de 500 °C ou moins.

7. Procédé selon l'une des revendications précédentes, **caractérisé en ce que** le traitement thermique ou les traitements thermiques du corps volumique transformé à froid est ou sont employé(s) pour réparer des défauts du corps volumique.

8. Procédé selon l'une des revendications précédentes, **caractérisé en ce que**, lors du traitement thermique, le corps volumique transformé à froid est conditionné thermiquement à une température d'au moins 1250 °C pour au moins une heure, de préférence, à une température de 1400 °C pour une à trois heures.

9. Procédé de fabrication d'un produit à partir d'une composition de platine durcie par dispersion avec un procédé selon l'une des revendications précédentes, **caractérisé en ce qu'**avant la préparation de la composition de platine durcie par dispersion, celle-ci est fabriquée à partir d'une composition à base d'au moins 70 % en poids de platine et au maximum 29,95 % en poids d'autres métaux nobles, les autres métaux nobles étant choisis parmi le ruthénium, le rhodium, l'or, le palladium et l'iridium, ainsi que de 0,05 % en poids à 0,5 % en poids d'au moins un métal non noble parmi le zirconium, le cérium, le scandium et l'yttrium par une oxydation au moins partielle du métal non noble ou des métaux non nobles.

10. Procédé selon la revendication 9, **caractérisé en ce que** le traitement du métal non noble ou des métaux non nobles a lieu à une température entre 600 °C et 1600 °C dans une atmosphère oxydante, a lieu de préférence entre 800 °C et 1000 °C dans une atmosphère oxydante.

11. Matériau en platine durci par dispersion **caractérisé en ce que** le matériau en platine durci par dispersion peut être obtenu avec un procédé selon l'une des revendications 1 à 8 ou avec un procédé selon la revendication 9 ou la revendication 10, **caractérisé en ce qu'**un corps volumique cylindrique à base du matériau en platine durci par dispersion résiste sans rupture à une sollicitation en traction de 9 MPa dans le sens de la longueur du corps volumique à une température de 1600 °C au moins pendant 40 heures, et/ou qu'une tôle à base du matériau en platine durci par dispersion avec une section transversale rectangulaire de 0,85 mm par 3,9 mm et une longueur de 140 mm, qui est déposée dans une enceinte de four à 1650 °C sur deux tiges cylindriques disposées parallèlement avec une section transversale circulaire et avec 2 mm de diamètre à une distance de 100 mm et que la tôle est soumise au centre à un poids de 30 g, a subi une courbure inférieure à 40 mm en 40 heures.

12. Matériau en platine durci par dispersion selon la revendication 11, **caractérisé en ce qu'**un corps volumique cylindrique à base du matériau en platine durci par dispersion résiste sans rupture à une sollicitation en traction de 9 MPa dans le sens de la longueur du corps volumique à une température de 1600 °C au moins pendant 50 heures, de manière particulièrement préférée, résiste sans rupture au moins 100 heures, et/ou qu'une tôle à base du matériau en platine durci par dispersion avec une section transversale rectangulaire de 0,85 mm par 3,9 mm et une longueur de 140 mm, qui est déposée dans une enceinte de four à 1650 °C sur deux tiges cylindriques disposées parallèlement avec une section transversale circulaire et avec 2 mm de diamètre à une distance de 100 mm et que la tôle est soumise au centre à un poids de 30 g, a subi une courbure inférieure à 30 mm en 40 heures, de manière particulièrement préférée, a subi une courbure inférieure à 20 mm, idéalement, a subi une courbure inférieure à 14 mm.

13. Matériau en platine durci par dispersion selon la revendication 11 ou la revendication 12, **caractérisé en ce que** le matériau en platine durci par dispersion est une tôle, un tube ou un fil ou est un produit formé à partir d'un fil, d'un tube et/ou d'une tôle.

14. Matériau en platine durci par dispersion selon l'une des revendications 11 à 13, **caractérisé en ce que** le matériau en platine durci par dispersion comprend 0,05 % en poids à 0,3 % en poids d'au moins un métal non noble au moins partiellement oxydé choisi parmi le zirconium, le cérium, le scandium et l'yttrium.

15. Utilisation d'un matériau en platine durci par dispersion selon l'une des revendications 11 à 14 ou d'un matériau en platine durci par dispersion fabriqué avec le procédé selon les revendications 1 à 8, ou d'un matériau en platine durci par dispersion fabriqué selon la revendication 9 ou la revendication 10 pour des appareils utilisables dans l'industrie du verre ou dans un laboratoire.
